# EUROPÄISCHE PATENTSCHRIFT

(11) **EP 0 665 201 B1**
(45) Veröffentlichungstag und Bekanntmachung des Hinweises auf die Patenterteilung: **20.11.1996**
(21) Anmeldenummer: 94119382.3
(22) Anmeldetag: 08.12.1994
(51) Int. Cl.: C06B 31/00, C06D 5/06

(54) **Gaserzeugende Mischung**
Gas generating mixture
Mélange générateur de gaz

(30) Priorität: 18.01.1994 DE 4401213
(43) Veröffentlichungstag der Anmeldung: 02.08.1995
(73) Patentinhaber: FRAUNHOFER-GESELLSCHAFT ZUR FÖRDERUNG DER ANGEWANDTEN FORSCHUNG E.V., 80636 München (DE)
(72) Erfinder: Bucerius, Klaus Martin, Dr., D-76229 Karlsruhe (DE); Schmid, Helmut, D-76131 Karlsruhe (DE)

(56) Entgegenhaltungen:
- EP-A- 0 430 463
- EP-A- 0 503 341
- GB-A- 658 643
- US-A- 2 604 391

## Beschreibung

Die Erfindung betrifft eine gaserzeugende Mischung aus einem Brennstoff, einem Oxidator und einem Katalysator.

Gaserzeugende Mischungen der vorgenannten Art - auch Gasgeneratorsätze genannt - zeichnen sich dadurch aus, daß sie bei Verbrennung eine hohe Gasausbeute (> 14 mol/kg) ermöglichen. Sie werden für Raketen- und Rohrwaffenantriebe sowie für aufblasbare Rückhalte- (Airbag) und Rettungssysteme verwendet. Besonders im zivilen Bereich werden thermisch-mechanische Unempfindlichkeit und Ungiftigkeit der Ausgangsmischungen, aber auch fehlende Toxizität bei den entstehenden Gasen gefordert. Viele im Einsatz befindlichen Systeme erfüllen diese Forderungen nicht oder nur sehr unzulänglich.

Die Reaktion dieser Brennstoffe mit den bisher eingesetzten Katalysatoren und Oxidatoren zeigen eine unbefriedigende Gaszusammensetzung und/oder ein ungenügendes Abbrandverhalten. Hinzu kommt, daß viele Reaktionsmischungen eine so hohe Verbrennungstemperatur besitzen, daß - bei Airbag-Anwendungen - die thermisch empfindlichen Sackmaterialien geschädigt werden.

Der Erfindung liegt die Aufgabe zugrunde, bei einer Mischung des eingangs genannten Aufbaus, die Verbrennungstemperatur abzusenken und die Abbrandgeschwindigkeit zu erhöhen.

Diese an sich konträren Anforderungen werden erfindungsgemäß dadurch erfüllt, daß der Oxidator Cu(NO₃)₂ *3Cu(OH)₂ und der Katalysator aus einen Metalloxid besteht.

Durch den erfindungsgemäß vorgesehenen Oxidator ergibt sich eine kalte und schnelle Verbrennung. Der Maximaldruck wird innerhalb Millisekunden erreicht, wobei die Gastemperatur unterhalb schädlicher Grenzen bleibt. Bisher notwendige Schlackenbildner, die bei bekannten Systemen zur Bindung von Schadstoffen, z.B. Alkalioxiden, benötigt werden, können bei der erfindungsgemäßen Mischung entfallen, so daß eine höhere Gasausbeute erzielbar ist.

Der weiterhin erfindungsgemäß eingesetzte Katalysator dient vornehmlich der Schadgasreduzierung (CO und NO), wobei hier der Begriff "Katalysator" im erweiterten Sinn einen aktiven Reaktionsbestandteil bezeichnet, der selbst umgesetzt werden kann und reaktionslenkend und/oder reaktionsbeschleunigend wirkt. In einer durch die thermische Stabilität der Metalloxide bestimmten Phase der Reaktion wirken diese Oxide als Sauerstoff-Donatoren. Die katalytische Wirkung in der Schadgaskonvertierung ${\text{CO + 1/2 O}}_{\text{2}} {\text{→ CO}}_{\text{2}}$läßt sich durch die Kornverteilung bzw. die mittlere Korngröße der Oxide, die unterhalb 25 µm liegen sollte, beeinflußen. Nicht nur der Metalloxid katalysator, sondern auch der Oxidator sind thermisch und mechanisch stabil und insbesondere auch nicht hygroskopisch.

Besonders geeignet als Katalysator sind Oxide oder Mischoxide der Übergangsmetalle, vorzugsweise aber werden V₂O₅/MoO₃-Mischoxide eingesetzt, die Anteile der thermisch instabilen Phase V₂O₄ enthalten, die durch Teilreduktion von V₂O₅ darstellbar ist. Weitere Oxide, z.B. TiO₂, können als Promotoren eingesetzt werden.

Bei insbesondere zivilen Anwendungen werden ungiftige Ausgangsverbindungen und ungiftige Reaktionsprodukte gefordert. Diese Forderungen werden von N-reichen und C-armen Brennstoffen erfüllt. Hierzu zählen die bekannten Brennstoffe TAGN (triaminoguanidinnitrat), NIGU (Nitroguanidin), NTO (3-Nitro-1,2,3-triazol-5-on) und das sich durch besonders hohen Stickstoffgehalt auszeichnende GZT (Diguanidinium-5,5'-azotetrezolat) (DE 4 108 225). Es werden deshalb im Rahmen der erfindungsgemäßen Mischung bei Verwendung für Rettungs- und Rückhaltsysteme vorzugsweise TAGN, NIGU, NTO, insbesondere aber GZT eingesetzt.

Eine bevorzugte Mischung besteht aus GZT und Cu(NO₃)₂*3Cu(OH)₂ mit ausgeglichener Sauerstoffbilanz und bis zu 30 Mass.-% des Katalysators.

Die Mischung kann als Kühlmittel Fe₂O₃ enthalten, dessen oxidative Eigenschaften in der Reaktionsmischung zusätzlich genutzt werden können (DE 41 33 655, EP 0 536 525).

### Beispiel

Es wird eine Mischung bestehend aus GZT, einem Mischoxid aus V₂O₅ und MoO₃ mit der Summenformel
V₆Mo₁₅O₆₀ als Katalysator und
Cu(NO₃)₂*3Cu(OH)₂ als Oxidator im Verhältnis 24,64 : 15,07 : 60,29 Mass.-% hergestellt. Diese Formulierung wird bezüglich ihres Anzünd- und Verbrennungsverhaltens experimentell in der ballistischen Bombe untersucht. Dabei wird ein Druckverlaufsdiagramm gemäß Anlage erhalten. Das Diagramm zeigt, daß die Mischung gute Anzünd- und Verbrennungseigenschaften besitzt. Bei einer Ladedichte von 0,1 g/cm³ liegt der maximale Druck im Bereich von 310 bar (31MPa), der nach etwa 28 ms erreicht wird (t(pmax) = 28 ms). Die Druckanstiegszeit zwischen 30 bis 80 % des Maximaldrucks beträgt t₃₀₋₈₀ = 5,52 ms.

Die Verbrennungstemperatur läßt sich sehr exakt durch thermodynamische Berechnung ermitteln. Sie liegt bei 2122 K. Bei gleichem Brennstoff GZT und ausgeglichener Sauerstoffbilanz liefern andere Oxidatoren höhere Verbrennungs temperaturen. Beispielsweise liegen sie bei KNO₃ bei - 2501 K, bei NH₄ NO₃ bei 2850 K und bei K Cl O₃ bei 3248 K.

## Patentansprüche

1. Gaserzeugende Mischung aus einem Brennstoff, einem Oxidator und einem Katalysator,
dadurch gekennzeichnet, daß der Oxidator Cu(NO₃)₂*3Cu(OH)₂ und der Katalysator ein Metalloxid ist.

2. Mischung nach Anspruch 1, dadurch gekennzeichnet, daß der Katalysator eine Metalloxidmischung ist.

3. Mischung nach Anspruch 1, dadurch gekennzeichnet, daß der Katalysator ein Metallmischoxid ist.

4. Mischung nach Anspruch 1 oder 2, dadurch gekennzeichnet, daß der Katalysator ein Gemisch aus Übergangsmetalloxiden ist.

5. Mischung nach Anspruch 1 oder 3, dadurch gekennzeichnet, daß der Katalysator ein Übergangsmetallmischoxid ist.

6. Mischung nach Anspruch 5, dadurch gekennzeichnet, daß der Katalysator aus V₂O₅/MoO₃-Mischoxiden besteht.

7. Mischung nach Anspruch 6, dadurch gekennzeichnet, daß der Katalysator Anteile der thermodynamisch instabilen V₂O₄-Phase enthält.

8. Mischung nach einem der Ansprüche 1 bis 7, dadurch gekennzeichnet, daß der Katalysator zusätzlich TiO₂ enthält.

9. Mischung nach einem der Ansprüche 1 bis 8, dadurch gekennzeichnet, daß der Katalysator eine mittlere Korngröße < 25 µm aufweist.

10. Mischung nach einem der Ansprüche 1 bis 9, dadurch gekennzeichnet, daß als Brennstoff TAGN (Triaminoguanidinnitrat), NIGU (Nitroguanidin), NTO (3-Nitro-1,-2,3-triazol-5-on) oder GZT (Diguanidinium -5,5'-azotetrazolat) dient.

11. Mischung nach einem der Ansprüche 1 bis 10, bestehend aus einem Gemisch von GZT, Cu(NO₃)₂*3Cu(OH)₂ mit ausgeglichener Sauerstoffbilanz und einem Katalysator-Gehalt an der Reaktionsmischung bis zu 30 Mass.-%.

12. Mischung nach einem der Ansprüche 1 bis 11, dadurch gekennzeichnet, daß sie als Kühlmittel Fe₂O₃ enthält.

## Claims

1. A gas generating mixture of a fuel, an oxidant and a catalyst, characterized in that the oxidant is Cu(NO₃)₂*3Cu(OH)₂ and the catalyst is a metal oxide.

2. A mixture according to claim 1, characterized in that the catalyst is a metal oxide mixture.

3. A mixture according to claim 1, characterized in that the catalyst is a metal mixed oxide.

4. A mixture according to claim 1 or 2, characterized in that the catalyst is a mixture of transition metal oxides.

5. A mixture according to claim 1 or 3, characterized in that the catalyst is a transition metal mixed oxide.

6. A mixture according to claim 5, characterized in that the catalyst consists of V₂O₅/MoO₃ mixed oxides.

7. A mixture according to claim 6, characterized in that the catalyst contains proportions of the thermodynamically unstable V₂O₄ phase.

8. A mixture according to any of claims 1 to 7, characterized in that the catalyst also contains TiO₂.

9. A mixture according to any of claims 1 to 8, characterized in that the catalyst has a mean grain size < 25 µm.

10. A mixture according to any of claims 1 to 9, characterized in that TAGN (triaminoguanidine nitrate), NIGU (nitroguanidine), NTO (3-nitro-1,2,3-triazol-5-one) or GZT (diguanidinium-5,5'-azotetrazolate) serves as the fuel.

11. A mixture according to any of claims 1 to 10, consisting of a mixture of GZT, Cu(NO₃)₂*3Cu(OH)₂ with equalised oxygen balance and a catalyst content to the reaction mixture up to 30% by mass.

12. A mixture according to any of claims 1 to 11, characterized in that it includes Fe₂O₃ as a coolant.

## Revendications

1. Mélange générateur de gaz composé d'un combustible, d'un agent oxydant et d'un catalyseur,
caractérisé en ce que
l'agent oxydant est du Cu(NO₃)₂ * 3Cu(OH)₂ et le catalyseur est un oxyde métallique.

2. Mélange selon la revendication 1,
caractérisé en ce que
le catalyseur est une combinaison d'oxydes métalliques.

3. Mélange selon la revendication 1,
caractérisé en ce que
le catalyseur est un oxyde mixte métallique.

4. Mélange selon la revendication 1 ou 2,
caractérisé en ce que
le catalyseur est un mélange d'oxydes de métaux transitoires,

5. Mélange selon l'une des revendications 1 ou 3,
caractérisé en ce que
le catalyseur est un oxyde mixte de métaux transitoires.

6. Mélange selon la revendication 5,
caractérisé en ce que
le catalyseur est formé des d'oxydes mixtes V₂O₅/MoO₃.

7. Mélange selon la revendication 6,
caractérisé en ce que
le catalyseur contient des fractions de la phase V₂O₄ instables sur le plan thermodynamique.

8. Mélange selon l'une des revendications 1 à 7,
caractérisé en ce que
le catalyseur contient en outre TiO₂.

9. Mélange selon l'une des revendications 1 à 8,
caractérisé en ce que
le catalyseur présente une granulométrie < 25 µm.

10. Mélange selon l'une des revendications 1 à 9,
caractérisé en ce que
le combustible est TAGN (Triaminoguanidinnitrate), NIGU (Nitroguanidine), NTO (3-Nitro-1,2,3-triazol-5-on), ou GZT (Diguanidinium -5,5'-azotétrazolat).

11. Mélange selon l'une des revendications 1 à 10,
caractérisé en ce que
il se compose d'un mélange de GZT, Cu(NO₃)₂ * 3Cu(OH)₂, avec un bilan d'oxygène équilibré et une teneur en catalyseur par rapport au mélange de réaction allant jusqu'à 30 % massique.

12. Mélange selon l'une des revendications 1 à 11,
caractérisé en ce que
il contient Fe₂O₃ comme agent de refroidissement.
